# EUROPÄISCHE PATENTSCHRIFT

(11) **EP 2 525 915 B1**
(45) Veröffentlichungstag und Bekanntmachung des Hinweises auf die Patenterteilung: **08.07.2015**
(21) Anmeldenummer: 11700151.1
(22) Anmeldetag: 04.01.2011
(51) Int. Cl.: B03D 1/01, B03D 103/04, B03D 101/02

(54) **FLOTATIONSREAGENZ FÜR MAGNETIT- UND/ODER HÄMATITHALTIGE EISENERZE**
FLOTATION REAGENT FOR IRON ORES CONTAINING MAGNETITE AND/OR HAEMATITE
RÉACTIF DE FLOTTATION POUR MINERAIS DE FER CONTENANT DE LA MAGNÉTITE ET/OU DE L'HÉMATITE

(30) Priorität: 19.01.2010 DE 102010004893
(43) Veröffentlichungstag der Anmeldung: 28.11.2012
(73) Patentinhaber: Clariant Finance (BVI) Limited, Road Town, Tortola (VG)
(72) Erfinder: PEDAIN, Klaus-Ulrich, 63128 Dietzenbach-Steinberg (DE); DAHLMANN, Uwe, 55129 Mainz (DE)
(74) Vertreter: Mikulecky, Klaus
(86) Internationale Anmeldenummer: PCT/EP2011/000007
(87) Internationale Veröffentlichungsnummer: WO 2011/088963

(56) Entgegenhaltungen:
- WO-A1-2008/152029
- DE-A1- 4 133 063
- DE-A1-102006 010 939
- US-A- 6 076 682

## Beschreibung

Die vorliegende Erfindung betrifft die Verwendung von Sammlern in der flotativen Aufbereitung von Eisenerz welches Magnetit und/oder Hämatit enthält.

Viele natürlich vorkommende Erze und Mineralien enthalten Silikat als unerwünschtes Begleitmineral. Hierzu zählen neben Eisenerz Calcit, Phosphaterz und Feldspat. Insbesondere beim Eisenerz mindert der Silikatgehalt die Qualität des Eisenerzes und stört bei der Eisenherstellung. Um hochqualitatives Eisenerz zu gewinnen, ist es von Interesse, den Silikatgehalt des Eisenerzes auf unter 2 % zu senken. Üblicherweise wird das Eisenerz neben der magnetischen Separierung durch inverse Flotation vom Silikat getrennt. Hierzu wird das aufgemahlene Eisenerz in einer Flotationszelle mit Wasser und Flotationsreagenzien zusammengebracht, wobei das Silikat durch den Einsatz eines Sammlers mit dem Schaum ausgetragen wird, während das Eisenerz zurück in der so genannten Trübe verbleibt.

Als Silikatsammler werden beispielsweise Fettamine, Alkyletheramine und Alkyletherdiamine eingesetzt. Diese sind unter dem Handelsnamen Flotigam^{®} bekannt.

Alkyletheramine und Alkyletherdiamine werden zumeist in deren teilneutralisierten Formen als Teilacetate eingesetzt wie in US-4 319 987 beschrieben. Grund hierfür ist deren bessere Löslichkeit in der Trübe.

US-6 076 682 beschreibt die kombinierte Verwendung von Alkylethermonoamin mit Alkyletherdiamin zur Silikatflotation aus Eisenerz.

In WO 00/62937 wird die Verwendung quaternärer Amine zur Flotation von Eisenerz offenbart.

In WO-93/06935 wird die synergistische Wirkung von Etheraminen und anionischen Sammlern zur Eisenerzflotation beschrieben.

Die Silikatflotation, u.a. aus Eisenerz, unter Zuhilfenahme von Alkyloxyalkanaminen wird in US-5 540 337 beschrieben.

DE-A-10 2006 010 939 offenbart die Verwendung einer Verbindung der Formel (I)

R¹-O-R²-NH₍₂₋ₘ₎-[(R³)ₙ-H]ₘ (I)

worin R¹ einer Kohlenwasserstoffgruppe mit 1 - 40 Kohlenstoffatomen, R² einer aliphatischen Kohlenwasserstoffgruppe mit 2 - 4 Kohlenstoffatomen sowie R³ einer Alkoxygruppe entsprechen, n eine Zahl zwischen 1 und 50 sowie m 1 oder 2 sind, als Flotationsreagenz in der Silikatflotation.

Die im Stand der Technik bekannten Sammler für die Eisenerzflotation weisen eine unzureichende Selektivität und Ausbeute insbesondere dann auf, wenn Eisenerze, die Magnetit und/oder Hämatit enthalten, von Silikaten als Begleitmineral getrennt werden sollen.

Aufgabe vorliegender Erfindung war es somit, einen verbesserten Sammler für die inverse Eisenerzflotation aufzufinden, welcher die Silikate selektiver flotiert.

Gegenstand vorliegender Erfindung ist somit die Verwendung einer Zusammensetzung, enthaltend
A) mindestens einen Aminalkoxylatester der Formel (1) oder ein Salz davon worin
   - A, B: unabhängig voneinander ein C₂- bis C₅-Alkylenrest
   - R¹: ein C₈- bis C₂₄-Alkyl- oder Alkenylrest
   - R², R³, R⁴: unabhängig voneinander H oder ein C₈- bis C₂₄-Acylrest, mit der Maßgabe, dass mindestens einer der Reste R², R³ oder R⁴ für einen C₈- bis C₂₄-Acylrest steht
   - x, y, z: unabhängig voneinander eine ganze Zahl von 0 bis 50 mit der Maßgabe, dass x + y + z eine ganze Zahl von 1 bis 100 ist, bedeuten,
   und
B) eine Verbindung der Formel D-NH₂, worin D für einen Kohlenwasserstoffrest mit 1 bis 50 Kohlenstoffatomen steht, der entweder ein Sauerstoffatom oder ein Sauerstoffatom und ein Stickstoffatom enthalten kann,
   in Mengen von 10 bis 5.000 g/Tonne als Sammler in der inversen Flotation von Eisenerz, welches Magnetit, Hämatit oder beides enthält.

Ein weiterer Gegenstand der Erfindung ist ein Verfahren zur inversen Flotation von Eisenerz, welches Magnetit, Hämatit oder beides enthält, indem man eine Zusammensetzung, enthaltend
A) mindestens einen Aminalkoxylatester der Formel (1) oder ein Salz davon worin
   - A, B: unabhängig voneinander ein C₂- bis C₅-Alkylenrest
   - R¹: ein C₈- bis C₂₄-Alkyl- oder Alkenylrest
   - R², R³, R⁴: unabhängig voneinander H oder ein C₈- bis C₂₄-Acylrest, mit der Maßgabe, dass mindestens einer der Reste R², R³ oder R⁴ für einen C₈- bis C₂₄-Acylrest steht
   - x, y, z: unabhängig voneinander eine ganze Zahl von 0 bis 50 mit der Maßgabe, dass x + y + z eine ganze Zahl von 1 bis 100 ist, bedeuten,
   und
B) eine Verbindung der Formel D-NH₂, worin D für einen Kohlenwasserstoffrest mit 1 bis 50 Kohlenstoffatomen steht, der entweder ein Sauerstoffatom oder ein Sauerstoffatom und ein Stickstoffatom enthalten kann,
   in Mengen von 10 bis 5.000 g/Tonne Eisenerz mit dem Eisenerz in Kontakt bringt.

Die Zusammensetzung aus A) und B) wird im Folgenden auch als "erfindungsgemäßer Sammler" bezeichnet.
A) und/oder B) können wie dargestellt oder in Form ihrer Salze verwendet werden, die durch Umsetzung von A) und/oder B) mit Säuren, beispielsweise Essigsäure oder Salzsäure erhältlich sind.

Das Verhältnis der Sammlerbestandteile A:B liegt vorzugsweise zwischen 98:2 und 2:98 nach Gewicht, insbesondere zwischen 70:30 und 30:70 nach Gewicht.

In einer besonders bevorzugten Ausführungsform ist der erfindungsgemäße Sammler frei von quaternären Ammoniumverbindungen, die mindestens einen, an das Ammoniumstickstoffatom gebundenen, gegebenenfalls Heteroatome enthaltenden, organischen Rest mit 8 bis 36 Kohlenstoffatomen umfassen. Unter einer quaternären Ammoniumverbindung ist eine Verbindung zu verstehen, die am Ammoniumstickstoffatom kein Wasserstoffatom trägt, sondern in der das Ammoniumstickstoffatom an vier Kohlenstoffatome gebunden ist. Unter dieser besonders bevorzugten Ausführungsform ist somit nicht die Ausführungsform zu verstehen, in der entweder die Verbindung der Formel 1 oder die Verbindung B) der Formel D-NH₂ oder beide als Mono- oder Diammoniumsalze vorliegen. Diese Mono- oder Diammoniumsalze tragen am Ammoniumstickstoffatom mindestens ein Wasserstoffatom.

Auch Bestandteil B) kann als Salz, beispielsweise als Acetat verwendet werden. Bei Bestandteil B) des erfindungsgemäßen Sammlers handelt es sich vorzugsweise um eine oder mehrere der Verbindungen der Formeln (II) bis (IV). Diese Verbindungen sind

R⁹-O-R⁵-NH₂ (II)

worin R⁹ einer Kohlenwasserstoffgruppe mit 1 - 40, vorzugsweise 8 bis 32 Kohlenstoffatomen und R⁵ einer aliphatischen Kohlenwasserstoffgruppe mit 2 - 4 Kohlenstoffatomen entsprechen;

R⁶-O-R⁷-NH-R⁸-NH₂ (III)

worin R⁶ einer Kohlenwasserstoffgruppe mit 1 - 40, vorzugsweise 8 bis 32 Kohlenstoffatomen, R⁷ und R⁸ einer oder verschiedenen aliphatischen Kohlenwasserstoffgruppe mit 2 - 4 Kohlenstoffatomen entsprechen;

R¹³-NH₂ (IV)

worin R¹³ einer Kohlenwasserstoffgruppe mit 1 - 40, vorzugsweise 8 bis 32 Kohlenstoffatomen entspricht.

R¹ steht vorzugsweise für eine lineare oder verzweigte Alkyl- oder Alkenylgruppe, welche 10 bis 22 Kohlenstoffatome umfasst. Besonders bevorzugt für R¹ sind Isodecyl- Isotridecyl-, Dodecyl-, Cocosfettalkyl-, sowie Talgfettalkylreste. R¹ stellt in bevorzugter Ausführungsform einen Alkyl- und Alkenylkettenschnitt dar, der von Cocosölfettsäure, Palmölfettsäure, Talgfettsäure, Ölsäure, Tallölfettsäure oder Rapsölfettsäure abgeleitet ist.

R², R³, R⁴ stehen unabhängig voneinander für Acylreste mit 8 bis 24 Kohlenstoffatomen. Die Acylreste umfassen vorzugszweise 10 bis 18 Kohlenstoffatome. Sie können linear oder verzweigt sein. Die Acylreste können gesättigt oder ungesättigt sein. Bevorzugte Acylreste sind Stearoyl- und Oleoylreste.

R⁶, R⁹, R¹³ stehen unabhängig voneinander vorzugsweise für eine lineare oder verzweigte Alkyl- oder Alkenylgruppe, welche 8 bis 18 Kohlenstoffatome. Besonders bevorzugt für R⁶, R⁹, R¹³ sind 2-Ethylhexyl-, Isononyl-, Isodecyl- und Isotridecyl- sowie Dodecylreste.

R⁵, R⁷, R⁸ stehen unabhängig voneinander vorzugsweise für Alkylengruppen mit 2, 3 oder 4 Kohlenstoffatomen, insbesondere für Ethylen- oder Propylengruppen.

A steht insbesondere entweder für eine Ethylen-(-C₂H₄-), eine Propylen-(-C₃H₆-) oder eine Butylengruppe (-C₄H₈-). Vorzugsweise steht A für eine Ethylengruppe.

B steht insbesondere entweder für eine Ethylen-(-C₂H₄-), eine Propylen-(-C₃H₆-) oder eine Butylengruppe (-C₄H₈-). Vorzugsweise steht B für eine Isopropylengruppe.

x, y und z ergeben in der Summe vorzugsweise eine ganze Zahl von 15 bis 30, insbesondere 20 bis 25.

In einer bevorzugten Ausführungsform liegt der Aminoalkoxylatester, der den Bestandteil A) ausmacht, in Form seiner Mono- oder Diammoniumsalze vor, die durch Neutralisation sowohl mit organischen als auch mineralischen Säuren erhalten werden.

Die Verwendung des erfindungsgemäßen Flotationsreagenzes kann auch in Kombination mit Schäumern und Drückern, wie sie aus dem Stand der Technik bekannt sind, erfolgen. Um zu vermeiden; dass bei der inversen Flotation Eisenerz mit ausgetragen wird, werden vorzugsweise hydrophile Polysaccharide, wie beispielsweise modifizierte Stärke, Carboxymethylcellulose, oder Gummi Arabicum in Dosierungen von 10 bis 1.000 g/t als Drücker zugegeben.

Die Silikatflotation wird vorzugsweise bei einem pH von 7 -12, insbesondere 8 - 11 durchgeführt, welcher beispielsweise mit Natriumhydroxid eingestellt wird.

### Beispiele

Die folgende Tabelle stellt die flotativen Ergebnisse des erfindungsgemäßen Sammlers im Vergleich zum Standardreagenz dar. Es sind Flotationsversuche an einem Eisenerz durchgeführt worden, welches Magnetit und Hämatit enthielt.
A) Zusammensetzung des Eisenerzes

| | |
|---|---|
| Magnetit | 59 Gew.-% |
| Hämatit | 25 Gew.-% |
| (weitere Bestandteile) | 16 Gew.-% |

B) Zusammensetzung der Sammler

### Sammler 1 (Vergleich)

C₁₀-Alkyloxypropylaminacetat der Formel (II), wobei R⁹ für eine Decylgruppe und R⁵ für eine Propylgruppe stehen.

### Sammler 2 (Vergleich)

Mischung aus Dicocosalkyldimethylammoniumchlorid und ethoxyliertem Cocosalkylpropylendiamin, verestert mit Ölsäure (entsprechend Formel 1 mit
A = Ethylen, B = Propylen, R¹ = Cocosfettalkyl, R²,R³,R⁴ = Oleoyl, x,y,z in der Summe 50) im Gewichtsverhältnis 1:1.

### Sammler 3 (Vergleich)

C₁₀-Alkyloxydipropylendiaminacetat der Formel (III), wobei R⁶ für eine Decylgruppe, R⁷ und R⁸ für eine Propylgruppe stehen

### Sammler 4 (erfindungsgemäß)

Mischung aus 50 Gew.-% einer Verbindung der Formel 1, worin
A = Ethylen
B = Propylen
R¹ = Cocosfettalkyl
R² = Oleoyl
R³ = Oleoyl
R⁴ = Oleoyl
x, y, z in der Summe 50
bedeuten, und 50 Gew.-% C₁₀-Alkyloxypropylaminacetat der Formel (II), wobei R⁹ für eine Decylgruppe und R⁵ für eine Propylgruppe stehen.

### Sammler 5 (Vergleich)

Mischung aus 20 Gew.-% Dicocosalkyldimethylammoniumchlorid, 30 Gew.-% C10-Alkyoxydipropylendiamin der Formel (III), wobei R⁶ für eine Decylgruppe, R⁷ und R⁸ für eine Propylgruppe stehen und 50 Gew.-% ethoxyliertem Cocosalkylpropylendiamin, verestert mit Ölsäure (entsprechend Formel 1 mit
A = Ethylen, B = Propylen, R¹ = Cocosfettalkyl, R²,R³,R⁴ = Oleoyl, x,y,z in der Summe 50)

**Tabelle 1: Wirksamkeit des erfindungsgemäßen Sammlers im Vergleich zum Stand der Technik**

| Beispiel | Sammler | Dosierung [g/t] | Ausbringen Fe [%] | Gehalt Fe [%] |
|---|---|---|---|---|
| 1 (V) | 1 | 70 | 86,5 | 66,8 |
| 2 (V) | 1 | 80 | 84,6 | 67,5 |
| 3 (V) | 1 | 90 | 82,1 | 68 |
| 4 (V) | 2 | 70 | 86,4 | 67,2 |
| 5 (V) | 2 | 80 | 84,3 | 67,8 |
| 6 (V) | 2 | 90 | 81,5 | 68,2 |
| 7 (V) | 3 | 70 | 85,7 | 67,6 |
| 8 (V) | 3 | 80 | 83,9 | 68,2 |
| 9 (V) | 3 | 90 | 82,1 | 68,5 |
| 10 | 4 | 70 | 86,8 | 67,5 |
| 11 | 4 | 80 | 84,9 | 68,3 |
| 12 | 4 | 90 | 81,9 | 68,8 |
| 13 (V) | 5 | 70 | 86,2 | 67,5 |
| 14 (V) | 5 | 80 | 84,6 | 68,1 |
| 15 (V) | 5 | 90 | 82,3 | 68,6 |

$Ausbringen Fe = m \left(Fe im Konzentrat\right) / m \left(Fe in der Flotationsaufgabe\right) ⋅ 100 %$ $m \left(Fe im Konzentrat\right) = Gehalt Fe im Konzentrat ⋅ m \left(Konzentrat\right) / 100 %$ $m \left(Fe in der Flotationsaufgabe\right) = Gehalt Fe in der Flotationsaufgabe ⋅ m \left(Flotationsaufgabe\right) / 100 %$

Der Gehalt an Fe im Konzentrat wurde analytisch bestimmt.

## Patentansprüche

1. Verwendung einer Zusammensetzung, enthaltend
A) mindestens einen Aminalkoxylatester der Formel (1) oder ein Salz davon worin
A, B unabhängig voneinander ein C₂- bis C₅-Alkylenrest
R¹ ein C₈- bis C₂₄-Alkyl- oder Alkenylrest
R², R³, R⁴ unabhängig voneinander H oder ein C₈- bis C₂₄-Acylrest, mit der Maßgabe, dass mindestens einer der Reste R², R³ oder R⁴ für einen C₈- bis C₂₄-Acylrest steht
x, y, z unabhängig voneinander eine ganze Zahl von 0 bis 50 mit der Maßgabe, dass x + y + z eine ganze Zahl von 1 bis 100 ist, bedeuten,
und
B) eine Verbindung der Formel D-NH₂, worin D für einen Kohlenwasserstoffrest mit 1 bis 50 Kohlenstoffatomen steht, der entweder ein Sauerstoffatom oder ein Sauerstoffatom und ein Stickstoffatom enthalten kann,
in Mengen von 10 bis 5.000 g/Tonne als Sammler in der inversen Flotation von Eisenerz, welches Magnetit, Hämatit oder beides enthält.

2. Verwendung nach Anspruch 1, wobei R¹ ein Alkyl- oder Alkenylrest mit 10 bis 22 Kohlenstoffatomen ist.

3. Verwendung nach Anspruch 1 und/oder 2, wobei R¹ ein Isodecyl-Isotridecyl-, Dodecyl- oder Oleylrest ist, oder einen Alkyl- und Alkenylkettenschnitt darstellt, der von Cocosölfettsäure, Palmölfettsäure, Talgfettsäure, Tallölfettsäure oder Rapsölfettsäure abgeleitet ist.

4. Verwendung gemäß einem oder mehreren der Ansprüche 1 bis 3, worin R², R³, R⁴ unabhängig voneinander für Acylreste mit 10 bis 18 Kohlenstoffatome stehen.

5. Verwendung gemäß einem oder mehreren der Ansprüche 1 bis 4, worin R², R³, R⁴ unabhängig voneinander für Cocoyl-, Stearoyl- und Oleoylreste stehen.

6. Verwendung gemäß einem oder mehreren der Ansprüche 1 bis 5, worin Bestandteil B ausgewählt ist aus Verbindungen der Formeln
R⁹-O-R⁵-NH₂ (II)
worin R⁹ einer Kohlenwasserstoffgruppe mit 1 - 40, vorzugsweise 8 bis 32 Kohlenstoffatomen und R⁵ einer aliphatischen Kohlenwasserstoffgruppe mit 2 - 4 Kohlenstoffatomen entsprechen;
R⁶-O-R⁷-NH-R⁸-NH₂ (III)
worin R⁶ einer Kohlenwasserstoffgruppe mit 1 - 40, vorzugsweise 8 bis 32 Kohlenstoffatomen, R⁷ und R⁸ einer oder verschiedenen aliphatischen Kohlenwasserstoffgruppe mit 2 - 4 Kohlenstoffatomen entsprechen;
R¹³-NH₂ (IV)
worin R¹³ einer Kohlenwasserstoffgruppe mit 1 - 40, vorzugsweise 8 bis 32 Kohlenstoffatomen entspricht.

7. Verwendung gemäß einem oder mehreren der Ansprüche 1 bis 6, worin R⁶, R⁹, R¹³ unabhängig voneinander für eine Alkyl- oder Alkenylgruppe mit 8 bis 18 Kohlenstoffatomen stehen.

8. Verwendung gemäß einem oder mehreren der Ansprüche 1 bis 7, worin R⁶, R⁹, R¹³ für 2-Ethylhexyl-, Isononyl-, Isodecyl- und Isotridecyl- sowie Dodecylreste stehen.

9. Verwendung gemäß einem oder mehreren der Ansprüche 1 bis 8, worin A für eine Ethylen-(-C₂H₄-), eine Propylen-(-C₃H₆-) oder eine Butylengruppe (-C₄H₈-) steht. Vorzugsweise steht A für eine Ethylengruppe.

10. Verwendung gemäß einem oder mehreren der Ansprüche 1 bis 9, worin B für eine Ethylen-(-C₂H₄-), eine Propylen-(-C₃H₆-) oder eine Butylengruppe (-C₄H₈-) steht.

11. Verwendung gemäß einem oder mehreren der Ansprüche 1 bis 10, worin x, y und z in der Summe eine ganze Zahl von 15 bis 30 ergeben.

12. Verwendung gemäß einem oder mehreren der Ansprüche 1 bis 11, worin der erfindungsgemäße Sammler frei von quaternären Ammoniumverbindungen ist, die mindestens einen, an das Ammoniumstickstoffatom gebundenen, gegebenenfalls Heteroatome enthaltenden, organischen Rest mit 8 bis 36 Kohlenstoffatomen umfassen.

13. Verwendung gemäß einem oder mehreren der Ansprüche 1 bis 12 zur Flotation von Silikat aus Eisenerz in Kombination mit einem anderen stickstoffhaltigen Silikatsammler bei einem pH von 7 - 12, worin der weitere Sammler ausgewählt ist aus der Gruppe der Alkyletheramine, Alkyletherdiamine, Alkylamine oder quaternären Ammoniumsalzen.

14. Verwendung gemäß einem oder mehreren der Ansprüche 1 bis 13 zur Anreicherung von Eisenerz.

15. Verwendung gemäß einem oder mehreren der Ansprüche 1 bis 14 bei der Flotation von Silikat aus Eisenerz.

16. Verwendung gemäß einem oder mehreren der Ansprüche 1 bis 14 bei der Flotation von Silikat.

17. Verwendung des Flotationsreagenzes gemäß einem oder mehreren der Ansprüche 1 bis 16 in Kombination mit Schäumern und Drückern.

18. Verwendung des Flotationsreagenzes gemäß einem oder mehreren der Ansprüche 1 bis 17 in einem pH-Bereich von 7 bis 12.

19. Verwendung des Flotationsreagenzes gemäß einem oder mehreren der Ansprüche 1 bis 18 in Mengen von 0,01 bis 1,0 kg pro Tonne Roherz.

20. Verfahren zur inversen Flotation von Eisenerz, welches Magnetit, Hämatit oder beides enthält, indem man eine Zusammensetzung, enthaltend
A) mindestens einen Aminalkoxylatester der Formel (1) oder ein Salz davon worin
A, B unabhängig voneinander ein C₂- bis C₅-Alkylenrest
R¹ ein C₈- bis C₂₄-Alkyl- oder Alkenylrest
R², R³, R⁴ unabhängig voneinander H oder ein C₈- bis C₂₄-Acylrest, mit der Maßgabe, dass mindestens einer der Reste R², R³ oder R⁴ für einen C₈- bis C₂₄-Acylrest steht
x, y, z unabhängig voneinander eine ganze Zahl von 0 bis 50 mit der Maßgabe, dass x + y + z eine ganze Zahl von 1 bis 100 ist, bedeuten,
und
B) eine Verbindung der Formel D-NH₂, worin D für einen Kohlenwasserstoffrest mit 1 bis 50 Kohlenstoffatomen steht, der entweder ein Sauerstoffatom oder ein Sauerstoffatom und ein Stickstoffatom enthalten kann,
in Mengen von 10 bis 5.000 g/Tonne Eisenerz mit dem Eisenerz in Kontakt bringt.

## Claims

1. The use of a composition comprising
A) at least one amine alkoxylate ester of the formula (1) or a salt thereof where
A, B independently of one another are a C₂ to C₅ alkylene radical
R¹ is a C₈ to C₂₄ alkyl or alkenyl radical
R², R³, R⁴ independently of one another are H or a C₈ to C₂₄ acyl radical, with the proviso that at least one of the radicals R², R³ or R⁴ is a C₈ to C₂₄ acyl radical
x, y, z independently of one another are an integer from 0 to 50, with the proviso that x + y + z is an integer from 1 to 100,
and
B) a compound of the formula D-NH₂, where D is a hydrocarbon radical having 1 to 50 carbon atoms and which can contain either an oxygen atom or an oxygen atom and a nitrogen atom,
in amounts of 10 to 5000 g/tonne as collector in the reverse flotation of iron ore which contains magnetite, hematite, or both.

2. The use as claimed in claim 1, wherein R¹ is an alkyl or alkenyl radical having 10 to 22 carbon atoms.

3. The use as claimed in claim 1 and/or 2, wherein R¹ is an isodecyl, isotridecyl, dodecyl or oleyl radical, or is an alkyl and alkenyl chain section which is derived from coconut oil fatty acid, palm oil fatty acid, tallow fatty acid, tall oil fatty acid or rapeseed oil fatty acid.

4. The use as claimed in one or more of claims 1 to 3, where R², R³, R⁴ independently of one another are acyl radicals having 10 to 18 carbon atoms.

5. The use as claimed in one or more of claims 1 to 4, where R², R³, R⁴ independently of one another are cocoyl, stearoyl and oleoyl radicals.

6. The use as claimed in one or more of claims 1 to 5, where component B is selected from compounds of the formulae
R⁹-O-R⁵-NH₂ (II)
where R⁹ is a hydrocarbon group having 1-40, preferably 8-32, carbon atoms and R⁵ is an aliphatic hydrocarbon group having 2-4 carbon atoms;
R⁶-O-R⁷-NH-R⁸-NH₂ (III)
where R⁶ is a hydrocarbon group having 1-40, preferably 8-32, carbon atoms, R⁷ and R⁸ are an aliphatic hydrocarbon group or different aliphatic hydrocarbon groups having 2-4 carbon atoms;
R¹³-NH₂ (IV)
where R¹³ is a hydrocarbon group having 1-40, preferably 8-32, carbon atoms.

7. The use as claimed in one or more of claims 1 to 6, where R⁶, R⁹, R¹³, independently of one another, are an alkyl or alkenyl group having 8 to 18 carbon atoms.

8. The use as claimed in one or more of claims 1 to 7, where R⁶, R⁹, R¹³ are 2-ethylhexyl, isononyl, isodecyl and isotridecyl and dodecyl radicals.

9. The use as claimed in one or more of claims 1 to 8, where A is an ethylene(-C₂H₄-) group, a propylene(-C₃H₆-) group or a butylene(-C₄H₈-) group. Preferably, A is an ethylene group.

10. The use as claimed in one or more of claims 1 to 9, where B is an ethylene(-C₂H₄-) group, a propylene(-C₃H₆-) group or a butylene(-C₄H₈-) group.

11. The use as claimed in one or more of claims 1 to 10, wherein the sum of x, y and z gives an integer from 15 to 30.

12. The use as claimed in one or more of claims 1 to 11, where the collector according to the invention is free from quaternary ammonium compounds that comprise at least one organic radical that is bound to the ammonium nitrogen atom, optionally contains heteroatoms, and has 8 to 36 carbon atoms.

13. The use as claimed in one or more of claims 1 to 12 for the flotation of silicate from iron ore in combination with another nitrogenous silicate collector at a pH of 7-12, where the other collector is selected from the group of alkyl ether amines, alkyl ether diamines, alkylamines, or quaternary ammonium salts.

14. The use as claimed in one or more of claims 1 to 13 for enrichment of iron ore.

15. The use as claimed in one or more of claims 1 to 14 in the flotation of silicate from iron ore.

16. The use as claimed in one or more of claims 1 to 14 in the flotation of silicate.

17. The use of the flotation reagent as claimed in one or more of claims 1 to 16 in combination with frothers and depressants.

18. The use of the flotation reagent as claimed in one or more of claims 1 to 17 in a pH range from 7 to 12.

19. The use of the flotation reagent as claimed in one or more of claims 1 to 18 in amounts of 0.01 to 1.0 kg per tonne of crude ore.

20. A method for the reverse flotation of iron ore that comprises magnetite, hematite or both, by contacting the iron ore with a composition comprising
A) at least one amine alkoxylate ester of the formula (1) or a salt thereof where
A, B independently of one another are a C₂ to C₅ alkylene radical
R¹ is a C₈ to C₂₄ alkyl or alkenyl radical
R², R³, R⁴ independently of one another are H or a C₈ to C₂₄ acyl radical, with the proviso that at least one of the radicals R², R³ or R⁴ is a C₈ to C₂₄ acyl radical
x, y, z independently of one another are an integer from 0 to 50, with the proviso that x + y + z is an integer from 1 to 100,
and
B) a compound of the formula D-NH₂, where D is a hydrocarbon radical having 1 to 50 carbon atoms and which can contain either an oxygen atom or an oxygen atom and a nitrogen atom,
in amounts of 10 to 5000 g/tonne of iron ore.

## Revendications

1. Utilisation d'une composition contenant
A) au moins un ester d'aminalcoxylate de formule (1) ou un sel correspondant dans laquelle
A, B signifient, indépendamment l'un de l'autre, un radical C₂-C₅-alkylène
R¹ signifie un radical C₈-C₂₄-alkyle ou C₈-C₂₄-alcényle
R², R³, R⁴ signifient, indépendamment les uns des autres, H ou un radical C₈-C₂₄-acyle, à condition qu'au moins un des radicaux R², R³ ou R⁴ représente un radical C₈-C₂₄-acyle
x, y, z valent, indépendamment les uns des autres, un nombre entier de 0 à 50, à condition que x + y + z vaille un nombre entier de 1 à 100,
et
B) signifie un composé de formule D-NH₂, dans laquelle D représente un radical hydrocarboné comprenant 1 à 50 atomes de carbone, qui peut contenir soit un atome d'oxygène, soit un atome d'oxygène et un atome d'azote,
en des quantités de 10 à 5000 g/tonne comme collecteur dans la flottation inverse de minerai de fer, qui contient de la magnétite, de l'hématite ou les deux.

2. Utilisation selon la revendication 1, R¹ représentant un radical alkyle ou alcényle comprenant 10 à 22 atomes de carbone.

3. Utilisation selon la revendication 1 et/ou 2, R¹ représentant un radical isodécyle, isotridécyle, dodécyle ou oléyle, ou représentant un fragment de chaîne alkyle et alcényle, qui est dérivé de l'acide gras d'huile de coco, de l'acide gras d'huile de palme, de l'acide gras de suif, de l'acide gras de tall oil ou de l'acide gras d'huile de colza.

4. Utilisation selon l'une ou plusieurs des revendications 1 à 3, R², R³, R⁴ représentant, indépendamment les uns des autres, des radicaux acyle comprenant 10 à 18 atomes de carbone.

5. Utilisation selon l'une ou plusieurs des revendications 1 à 4, R², R³, R⁴ représentant, indépendamment les uns des autres, des radicaux cocoyle, stéaroyle et oléoyle.

6. Utilisation selon l'une ou plusieurs des revendications 1 à 5, le constituant (B) étant choisi parmi les composés de formule
R⁹-O-R⁸-NH₂ (II)
dans laquelle R⁹ représente un groupe hydrocarboné comprenant 1-40, de préférence 8 à 32 atomes de carbone et R⁵ représente un groupe hydrocarboné aliphatique comprenant 2-4 atomes de carbone ;
R⁶-O-R⁷-NH-R⁸-NH₂ (III)
dans laquelle R⁶ représente un groupe hydrocarboné comprenant 1-40, de préférence 8 à 32 atomes de carbone, R⁷ et R⁸ représentent un ou différents groupes hydrocarbonés aliphatiques comprenant 2-4 atomes de carbone ;
R¹³-NH₂ (IV)
dans laquelle R¹³ représente un groupe hydrocarboné comprenant 1-40, de préférence 8 à 32 atomes de carbone.

7. Utilisation selon l'une ou plusieurs des revendications 1 à 6, R⁶, R⁹, R¹³ représentant, indépendamment les uns des autres, un groupe alkyle ou alcényle comprenant 8 à 18 atomes de carbone.

8. Utilisation selon l'une ou plusieurs des revendications 1 à 7, R⁶, R⁹, R¹³ représentant des radicaux 2-éthylhexyle, isononyle, isodécyle et isotridécyle ainsi que dodécyle.

9. Utilisation selon l'une ou plusieurs des revendications 1 à 8, A représentant un groupe éthylène (-C₂H₄-), un groupe propylène (-C₃H₆-) ou un groupe butylène (-C₄H₈-), A représentant de préférence un groupe éthylène.

10. Utilisation selon l'une ou plusieurs des revendications 1 à 9, B représentant un groupe éthylène (-C₂H₄-), un groupe propylène (-C₃H₆-) ou un groupe butylène (-C₄H₈-).

11. Utilisation selon l'une ou plusieurs des revendications 1 à 10, la somme de x, y et z valant un nombre entier de 15 à 30.

12. Utilisation selon l'une ou plusieurs des revendications 1 à 11, le collecteur selon l'invention étant exempt de composés d'ammonium quaternaire qui comprennent au moins un radical organique lié à l'atome d'azote ammonium, contenant le cas échéant des hétéroatomes, comprenant 8 à 36 atomes de carbone.

13. Utilisation selon l'une ou plusieurs des revendications 1 à 12 pour la flottation de silicate de minerai de fer en combinaison avec un autre collecteur de type silicate contenant de l'azote à un pH de 7-12, l'autre collecteur étant choisi dans le groupe formé par les alkylétheramines, les alkylétherdiamines, les alkylamines et les sels d'ammonium quaternaire.

14. Utilisation selon l'une ou plusieurs des revendications 1 à 13 pour l'enrichissement de minerai de fer.

15. Utilisation selon l'une ou plusieurs des revendications 1 à 14 lors de la flottation de silicate de minerai de fer.

16. Utilisation selon l'une ou plusieurs des revendications 1 à 14 lors de la flottation de silicate.

17. Utilisation du réactif de flottation selon l'une ou plusieurs des revendications 1 à 16 en combinaison avec des agents moussants et des agents déprimants.

18. Utilisation du réactif de flottation selon l'une ou plusieurs des revendications 1 à 17 dans une plage de pH de 7 à 12.

19. Utilisation du réactif de flottation selon l'une ou plusieurs des revendications 1 à 18 en des quantités de 0,01 à 1,0 kg par tonne de minerai brut.

20. Procédé pour la flottation inverse de minerai de fer, qui contient de la magnétite, de l'hématite ou les deux, dans lequel on met en contact
A) au moins un ester d'aminalcoxylate de formule (1) ou un sel correspondant dans laquelle
A, B signifient, indépendamment l'un de l'autre, un radical C₂-C₅-alkylène
R¹ signifie un radical C₈-C₂₄-alkyle ou C₈-C₂₄-alcényle
R², R³, R⁴ signifient, indépendamment les uns des autres, H ou un radical C₈-C₂₄-acyle, à condition qu'au moins un des radicaux R², R³ ou R⁴ représente un radical C₈-C₂₄-acyle
x, y, z valent, indépendamment les uns des autres, un nombre entier de 0 à 50, à condition que x + y + z vaille un nombre entier de 1 à 100,
et
B) signifie un composé de formule D-NH₂, dans laquelle D représente un radical hydrocarboné comprenant 1 à 50 atomes de carbone, qui peut contenir soit un atome d'oxygène, soit un atome d'oxygène et un atome d'azote,
en des quantités de 10 à 5000 g/tonne de minerai de fer avec le minerai de fer.
